# EUROPÄISCHE PATENTSCHRIFT

(11) **EP 0 049 405 B1**
(45) Veröffentlichungstag und Bekanntmachung des Hinweises auf die Patenterteilung: **20.06.1984**
(21) Anmeldenummer: 81107406.1
(22) Anmeldetag: 18.09.1981
(51) Int. Cl.: D06L 3/12, B41C 1/14

(54) **Verfahren zur Behandlung von Schablonegazen mit wenigstens einem Weisstöner**
Process for treating screen-printing gauzes with at least one whitening agent
Procédé de traitement de gaze pour tamis d'impression avec au moins un agent de blanchiment

(30) Priorität: 03.10.1980 CH 7419/80
(43) Veröffentlichungstag der Anmeldung: 14.04.1982
(73) Patentinhaber: Schweizerische Seidengazefabrik AG, CH-8027 Zürich (CH)
(72) Erfinder: Craamer, Johannes Antonius, CH-8125 Zollikerberg (CH)
(74) Vertreter: Blum, Rudolf Emil Ernst

## Beschreibung

Die vorliegende Erfindung betrifft ein Verfahren zur Verkürzung der Belichtungszeit bei der photochemischen Musterübertragung auf lichtempfindliche Schichten aus Emulsionen oder Filme oder Kombinationen aus Schichten und Filmen, die sämtlich auf Schablonengazen aufgetragen sind.

Nachdem ein Schablonenrahmen mit einem textilen Flächengebilde, welches als Schablonengaze eingesetzt wird, bespannt worden ist, folgt im allgemeinen die Musterübertragung auf die Schablone. Das Muster kann auf die verschiedensten Arten und Weisen auf die Schablone übertragen werden, wobei gegenwärtig die photochemischen Vefahren im Vordergrund stehen. Bei diesen photochemischen Verfahren werden üblicherweise Schichten aus Emulsionen oder Filme oder Kombinationen aus Schichten und Filmen verwendet. Diese Schichten bestehen üblicherweise aus Polyvinylalkoholemulsionen, welche mit einem Sensibilisator, beispielsweise Natrium- oder Kaliumbichromat oder einer Diazoverbindung lichtempfindlich gemacht worden sind. Die Filme bestehen beispielsweise aus einer lichtempfindlichen Gelatineschicht oder aus einer Polyvinylalkoholschicht. In genannten Schichten und/oder Filmen werden durch die einwirkende Lichtenergie chemische Reaktionen bewirkt, welche zur Erzeugung von Musterproben ausgenützt werden können. Die üblicherweise verwendeten Schichten (Emulsionen) und Filme weisen im allgemeinen eine grosse Empfindlichkeit gegenüber blaugrünem sowie blauultraviolettem Licht im Bereich von etwa 390 bis 450 nm auf. Durch das Belichten härtet üblicherweise die Emulsion und/oder der Film aus. Die photochemischen Verfahren weisen im allgemeinen den Nachteil auf, dass die Belichtungszeit lang ist. Beispielsweise kann die Belichtungszeit 1 bis 6 min pro Belichtung betragen. Es ist das Ziel der hier vorliegenden Erfindung, die genannte Belichtungszeit zu verkürzen.

Es wurde nun ein Verfahren der eingangs genannten Art gefunden, welches dadurch gekennzeichnet ist, dass man die Schablonengazen mit einer Dispersion oder einer Lösung, welche wenigstens einen Weisstöner enthält, in Kontakt bringt, die Dispersion oder Lösung auf die Schablonengazen einwirken lässt, die so behandelten Schablonengazen trocknet, anschliessend wenigstens eine lichtempfindliche Schicht und/oder wenigstens einen lichtempfindlichen Film aufbringt, und danach für die Musterübertragung belichtet, wobei die aufgebrachten Schichten und/ oder Filme an den belichteten Stellen aushärten. Vorzugsweise wird eine wässerige Dispersion oder eine wässerige Lösung des Weisstöners verwendet. Es ist aber im allgemeinen auch möglich, eine Dispersion des Weisstöners in einem organischen Medium oder ein organisches Lösungsmittel, welches den Weisstöner enthält, zu verwenden.

Im erfindungsgemässen Verfahren kann die Dispersion oder Lösung zusätzlich noch wenigstens ein Egalisiermittel und/oder im Falle einer Dispersion wenigstens noch einen Emulgator enthalten. Ebenso kann der Dispersion oder Lösung noch wenigstens ein weiteres Hilfsmittel zugesetzt werden.

Im erfindungsgemässen Verfahren kann jeder Weisstöner - auch optischer Aufheller genannt - verwendet werden. Diese optischen Aufheller werden beispielsweise auch bei der Textilveredlung verwendet. Als Beispiele von bevorzugten Weisstönern seien die folgenden Verbindungen genannt:
Diaminostilbendisulfonsäuren,
Derivate der Diaminostilbendisulfonsäure wie Triazole etc.,
Glucosid des 6,7-Dihydroxycumarins,
7-Aminocumarin,
3-Phenylcumarin,
Diphenylpyrazolin, und
verschiedene Bisbenzazole.

Speziell bevorzugt werden im erfindungsgemässen Verfahren als Weisstöner Cumarinderivate eingesetzt; am bevorzugtesten wird 7-Aminocumarin verwendet.

Im erfindungsgemässen Verfahren werden für die Schablonengazen vorzugsweise synthetische Fasern aus Polyester oder Nylon verwendet. Bevorzugtwerden Fasern aus Polyester eingesetzt. In der Regel werden natürliche Fasern im erfindungsgemässen Verfahren nicht verwendet. Andere synthetische Fasern können aber ebenfalls verwendet werden.

Die Ausrüstung der Fasern kann beispielsweise mit dem herkömmlichen Ausziehverfahren oder dem ebenfalls bekannten Thermosolierverfahren erfolgen.

Im allgemeinen ist es nicht wesentlich, ob die optischen Aufheller auf textile Flächengebilde, wie beispielsweise Webwaren, Maschenwaren, Vliese etc., oder auf nicht verarbeitete Fasern aufgebracht werden, die für die Verwendung als Schablonengazen vorgesehen sind.

Im erfindungsgemässen Verfahren hängt die Verweilzeit der Fasern in der Dispersion oder in der' Lösung beispielsweise von der Art des Fasermaterials ab. Besteht die Faser aus Nylon, so beträgt die Verweilzeit im Ausziehverfahren in der Regel 30 bis 60 min; besteht die Faser aus Polyester, so beträgt die Verweilzeit im Ausziehverfahren zweckmässigerweise 60 bis 90 min.

Im erfindungsgemässen Verfahren ist die Temperatur beim Aufbringen des optischen Aufhellers in der Regel nicht kritisch. Die Konzentration des optischen Aufhellers in der Dispersion oder Lösung kann 1 g/I aber auch bis 20 g/I oder 0,1 bis 2% vom Warengewicht betragen. Weil die Konzentration üblicherweise aber von der Struktur des verwendeten optischen Aufhellers und Substrates (z.B. Polyester oder Polyamid) abhängt, können sowohl grössere als auch geringere Konzentrationen als die obengenannten Bereiche verwendet werden.

Mit den gemäss der hier vorliegenden Erfindung ausgerüsteten Schablonengazen wird bei der Musterübertragung mittels eines photochemischen Verfahrens in der Regel bewirkt, dass energiereiche Strahlung von den aufgebrachten Molekülen absorbiert wird und als energieärmere Strahlung, d.h. als Strahlung mit grösserer Wellenlänge, emittiert wird.

Dieser Fluoreszensemission addiert sich üblicherweise im blauen Spektralbereich zur normalen Reflexion, so dass die Gesamtreflexion wesentlich stärker ist, also über 100% liegt.

Anders ausgedrückt heisst das, dass die angeregten Moleküle ultraviolette Anteile absorbieren und die so absorbierte Energie in der Regel als blaues Fluoreszenslicht wieder ausstrahlen.

Dadurch wird im allgemeinen erreicht, dass die auf die Schablonengazen, welche gemäss dem erfindungsgemässen Verfahren ausgerüstet worden sind, aufgebrachten Schichten und/oder Filme bei der Musterübertragung mittels eines photochemischen Verfahrens viel rascher aushärten, wodurch die Belichtungszeit wesentlich verkürzt werden kann. In der Regel beträgt die Zeitersparnis 20 bis 30%, kann aber auch in bestimmten Fällen bis zu 50% betragen. Vor allem werden beispielsweise grosse Zeitersparnisse erreicht, wenn die für die Schablonengazen benutzten Fasern, welche gemäss dem erfindungsgemässen Verfahren ausgerüstetworden sind, beim Textildruck mit einer dem Fachmann gut bekannten Addierkopiermaschine oder einer step-and-repeat-Maschine verarbeitet werden.

Anhand des folgenden Beispieles wird die vorliegende Erfindung näher erläutert:
Polyester-Schablonengewebe
   Fadenzahl/cm: 120
   Fadendurchmesser: 33 µm
   Maschenöffnung: 51 µm
   Offene Fläche: 37%
   Gewebedicke: 65 µm
   Gewebegewicht: 35 g/m²
Behandlung mit Weisstöner
   20 g/I Heterocyclisches Cumarinderivat (Handelsname z.B. Blankophor ERL flüssig@ von Bayer)
   Foulardieren
   Trocknen
   Thermosolieren: 30 sec bei 190°C
Beschichtung
   1 x aussen
   1 x innen
   Trocknen
   1 x aussen
   Trocknen
   mit PVA-Emulsion (Handelsname z.B. Ulano Coat 569 von Ulano)
Belichtung
   Metallhalogenlampe: 5000 W
   Distanz: 1 m
   Belichtung: 90 Einheiten (=ca. 90 sec)

Eine gleiche Belichtung auf unbehandelter Schablonengaze des gleichen Typs würde 120 Einheiten Belichtung brauchen, um die gleiche Durchhärtung der Emulsion zu erreichen.

## Patentansprüche

1. Verfahren zur Verkürzung der Belichtungszeit bei der photochemischen Musterübertragung auf lichtempfindliche Schichten aus Emulsionen oder Filme oder Kombinationen aus Schichten und Filmen, die sämtlich auf Schablonengazen aufgetragen sind, dadurch gekennzeichnet, dass man die Schablonengazen mit einer Dispersion oder einer Lösung, welche wenigstens einen Weisstöner enthält, in Kontakt bringt, die Dispersion oder Lösung auf die Schablonengazen einwirken lässt, dieso behandelten Schablonengazen trocknet, anschliessend wenigstens eine lichtempfindliche Schicht und/oder wenigstens einen lichtempfindlichen Film aufbringt, und danach für die Musterübertragung belichtet, wobei die aufgebrachten Schichten und/oder Filme an den belichteten Stellen aushärten.

2. Verfahren nach Anspruch 1, dadurch gekennzeichnet, dass die Dispersion oder Lösung zusätzlich noch wenigstens ein Egalisiermittel und/oder im Falle einer Dispersion wenigstens noch einen Emulgator enthält.

3. Verfahren nach Anspruch 1, dadurch gekennzeichnet, dass die Dispersion oder Lösung zusätzlich noch wenigstens ein weiteres Hilfsmittel enthält.

4. Verfahren nach Anspruch 1, dadurch gekennzeichnet, dass der Weisstöner auf Cumarinbasis ist.

5. Verfahren nach Anspruch 4, dadurch gekennzeichnet, dass das Cumarin von 7-Aminocumarin abgeleitet ist.

6. Verfahren nach Anspruch 1, dadurch gekennzeichnet, dass die Fasern für die Schablonengazen aus Polyester bestehen.

7. Verfahren nach Anspruch 1, dadurch gekennzeichnet, dass eine wässerige Dispersion oder eine wässerige Lösung verwendet wird.

8. Verfahren nach Anspruch 1, dadurch gekennzeichnet, dass die Fasern für die Schablonengazen aus Polyamid bestehen.

9. Verfahren nach Anspruch 8, dadurch gekennzeichnet, dass die Fasern für die Schablonengazen aus Nylon bestehen.

## Claims

1. A process for shortening the time of exposure in the photochemical transfer of designs to light-sensitive layers of emulsions or films or combinations of layers and films which all are applied on pattern gauzes, characterized in contacting the pattern gauzes with a dispersion or a solution containing at least one bleaching agent, allowing to interactthe dispersion or solution on the pattern gauzes, drying the so-treated pattern gauzes, then applying at least one light-sensitive layer and/or at least one light-sensitive film, and then exposing all for the transfer of designs whereby the applied layers and/or films cure at the exposed places.

2. The process of Claim 1, characterized in that the dispersion or solution contains additionally at least one levelling agent and/or in the case of a dispersion at least one emulsifier.

3. The process of Claim 1, characterized in that the dispersion or solution contains additionally at least one further auxiliary product.

4. The process of Claim 1, characterized in that the bleaching agent is of cumarin basis.

5. The process of Claim 4, characterized in that the cumarin is derived from 7-aminocumarin.

6. The process of Claim 1, characterized in that the fibers for the pattern gauzes consist of polyester.

7. The process of Claim 1, characterized in that an aqueous dispersion or an aqueous solution is used.

8. The process of Claim 1, characterized in that the fibers for the pattern gauzes consist of polyamide.

9. The process of Claim 8, characterized in that the fibers for the pattern gauzes consist of Nylon.

## Revendications

1. Procédé de raccourcissement du temps d'exposition pour le transfert photochimique de dessins sur des couches photosensibles à base d'émulsions ou sur des films ou sur des combinaisons de couches et de films, qui tous sont appliqués sur des gazes pour cadres d'impression, caractérisé en ce qu'on met en contact les gazes pour cadres d'impression avec une dispersion ou une solution qui contient au moins un agent de blanchiment optique, en ce qu'on laisse agir la dispersion ou solution sur les gazes, en ce qu'on sèche les gazes ainsi traitées, en ce qu'on applique ensuite au moins une couche photosensible et/ou au moins un film photosensible et puis, en ce qu'on réalise l'exposition à la lumière pour le transfert du dessin, les couches et/ou films appliqués durcissant alors aux endroits exposés.

2. Procédé suivant la revendication 1, caractérisé en ce que la dispersion ou solution contient en supplément encore au moins un agent d'unisson et/ou, dans le cas d'une dispersion, au moins encore un agent émulsionnant.

3. Procédé suivant la revendication 1, caractérisé en ce que la dispersion ou solution contient en supplément encore au moins un autre adjuvant.

4. Procédé suivant la revendication 1, caractérisé en ce que l'agent de blanchiment optique est à base de coumarine.

5. Procédé suivant la revendication 4, caractérisé en ce que la coumarine est dérivée de la 7-aminocoumarine.

6. Procédé suivant la revendication 1, caractérisé en ce que les fibres des gazes pour cadres d'impression sont en polyester.

7. Procédé suivant la revendication 1, caractérisé en ce qu'on utilise une dispersion aqueuse ou une solution aqueuse.

8. Procédé suivant la revendication 1, caractérisé en ce que les fibres des gazes pour cadres d'impression sont en polyamide.

9. Procédé suivant la revendication 8, caractérisé en ce que les fibres des gazes pour cadres d'impression sont en Nylon.
